# EUROPÄISCHE PATENTANMELDUNG

(11) **EP 1 775 362 A1**
(43) Veröffentlichungstag der Anmeldung: **18.04.2007**
(21) Anmeldenummer: 06021309.7
(22) Anmeldetag: 11.10.2006
(51) Int. Cl.: D04B 21/02

(54) **Textiles Abstandsgewirke mit Zonen unterschiedlicher Strauchhärte**

(30) Priorität: 13.10.2005 DE 102005049466
(71) Anmelder: Müller Textil GmbH, 51674 Wiehl-Drabenderhöhe (DE)
(72) Erfinder: Müller, Frank, 51674 Wiehl (DE); Müller, Stefan, 51674 Wiehl (DE)
(74) Vertreter: Neumann, Ernst Dieter

(57) **Zusammenfassung**

Textiles Abstandsgewirke, bestehend aus zwei ebenen zueinander parallelen Gewirkelagen 22, 23 und zwischen diesen verlaufenden Abstandsfäden 24, in Bahnform 21, wobei in Bahnlängsrichtung 25 zumindest zwei nebeneinanderliegende Zonen 26, 27, 28, 29, 30 unterschiedlicher Stauchhärte ausgebildet sind, wobei die Zonen 26, 27, 28, 29, 30 unterschiedlicher Stauchhärte bei untereinander gleicher Legungsart der Gewirkelagen 22, 23 und der Abstandsfäden 24 eine unterschiedliche Anzahl von Abstandsfäden 24 pro Breiteneinheit aufweisen.

## Beschreibung

Die Erfindung betrifft ein textiles Abstandsgewirke bestehend aus zwei ebenen zueinander parallelen Gewirkelagen und zwischen diesen verlaufenden Abstandsfäden, in Bahnform. Die Abstandsfäden sind hierbei an ihren Umkehrpunkten mit den Gewirkelagen verwirkt und weitgehend unverschieblich eingebunden. Die Abstandsfäden bilden hierbei in Produktionsrichtung Maschen, deren Größe bzw. Maschendichte konstant ist. Die beiden zueinander parallelen Gewirkelagen bestehen aus sogenannten Stäbchen, die in Produktionsrichtung verlaufen und quer zur Produktionsrichtung miteinander verbunden sind.

Die Verwendung von textilen Abstandsgewirken der hiermit genannten Art als Liegematten ist beispielsweise in der EP 0 773 757 B1 (Hoorens) beschrieben. Die hierin beschriebene Liegematte ist in ihrer gesamten Fläche von einheitlicher Struktur. Sie ist damit an die realen Belastungsverteilungen im Gebrauch durch einen aufliegenden Benutzer nur schlecht angepaßt.

Hiervon ausgehend ist es Aufgabe der vorliegenden Erfindung, Abstandsgewirke und daraus hergestellte Produkte bereitzustellen, die an die realen Belastungsprofile der Produkte besser anzupassen sind.

Eine erste Lösung hierfür besteht in der Herstellung eines textilen Abstandsgewirkes, bestehend aus zwei ebenen zueinander parallelen Gewirkelagen und zwischen diesen verlaufenden Abstandsfäden, in Bahnform, wobei in Bahnlängsrichtung nebeneinanderliegend Zonen unterschiedlicher Stauchhärte ausgebildet sind, bei dem die Zonen unterschiedlicher Stauchhärte bei untereinander gleicher Legungsart der Gewirkelagen und der Abstandsfäden eine untereinander unterschiedliche Anzahl von Abstandsfäden pro Breiteneinheit aufweisen.

Als untereinander gleiche Legungsart der Abstandsfäden wird hierbei ein bestimmter Typ von Überkreuzlegung mit einem bestimmten Kreuzungswinkel, eine Parallellegung der Abstandsfäden oder eine bestimmte Kombination aus beiden Legungsarten, allerdings ohne Berücksichtigung der Anzahl der Abstandsfäden pro Breiteneinheit also z.B. pro Zentimeter laufender Breite angesehen. Letzteres nämlich, d.h. die Anzahl der Abstandsfäden pro Breiteneinheit wird gemäß der Erfindung bei gleicher Legungsart variiert. Ein derartiges Bahnmaterial kann in der Weise dargestellt werden, daß bei der Herstellung den einzelnen Breitenzonen unterschiedliche Fadenzahlen pro Breiteneinheit für die Abstandsfäden zugeführt werden, indem beispielsweise einzelne Fäden von den Schärbäumen oder Kettbäumen in bestimmten Breitenzonen nicht verwendet werden. Ebenfalls kann bei der Herstellung vorgesehen werden, daß über der Breite der Bahn veränderlich jeweils ein oder mehrere Abstandsfäden in einer Lochnadel geführt werden, oder daß einzelne Lochnadeln nach einem bestimmten Schema freigehalten werden. Die Anzahl der Fäden in den oberen und unteren Gewirkelagen kann dabei über der gesamten Bahnbreite pro Breiteneinheit konstant gehalten werden.

Eine zweite Lösung besteht in der Herstellung eines textilen Abstandsgewirkes, bestehend aus zwei ebenen zueinander parallelen Gewirkelagen und zwischen diesen verlaufenden Abstandsfäden, in Bahnform, wobei in Bahnlängsrichtung zumindest zwei nebeneinanderliegende Zonen unterschiedlicher Stauchhärte ausgebildet sind, bei dem die Zonen unterschiedlicher Stauchhärte jeweils Abstandsfäden von unterschiedlicher Fadenstärke oder Fadenhärte aufweisen. Auch hierbei wird vorzugsweise eine gleiche Legungsart der Abstandsfäden und der Gewirkelagen über der Breite gewählt. Insbesondere kann hierbei auch die Anzahl der Abstandsfäden pro Breiteneinheit über der Breite der Bahn konstant gehalten werden. Erfindungsgemäßes Bahnmaterial gemäß der zweiten Lösung kann auch hergestellt werden, indem den einzelnen Breitenzonen Abstandsfäden unterschiedlicher Qualität oder Dicke zugeführt werden, wobei die Fäden von Einzelspulen über ein Fadengatter oder Schärgatter zugeführt werden müssen. Allerdings ist auch eine Kombination von unterschiedlichen Fadenstärken oder Fadenhärten mit einer Variation der Anzahl der Abstandsfäden pro Breiteneinheit möglich. Dies kann bei der Herstellung in der obengenannten Art herbeigeführt werden.

Mit dem Begriff Stauchhärte ist das Verhältnis aus Dickenreduzierung zu senkrechtem Flächendruck auf das Abstandsgewirke bezeichnet, d.h. hohe Stauchhärte ergibt geringe Dickenreduzierung bei gegebenem Einheitsflächendruck und geringe Stauchhärte ergibt hohe Dickenreduzierung bei gegebenem Einheitsflächendruck.

Soweit mit den genannten Mitteln darstellbar, kann die Stauchhärte zwischen den einzelnen Breitenzonen der Bahn allmählich veränderlich sein.

Die grundlegende Struktur des Abstandsgewirkes in Bahnform sieht wie üblich vor, daß die zueinander parallelen Gewirkelagen aus Multifilamenten und die Abstandsfäden aus Monofilamenten bestehen. Je nach geforderter Grundhärte können die Abstandsfäden in Überkreuz-Legung, in reiner Parallel-Legung oder in kombinierter Überkreuz- und Parallel-Legung zwischen den zueinander parallelen Gewirkelagen verarbeitet werden. Die Bedeutung dieser Legungsarten wird später anhand der Zeichnungen erklärt.

Bei den erfindungsgemäßen Abstandsgewirken ist vorgesehen, daß in den zueinander parallelen Gewirkelagen die Maschendichte in Produktionsrichtung konstant gehalten wird, d.h. die Anzahl der Maschenreihen pro Längeneinheit des Materials wird nicht variiert. Gleiches gilt damit für die Dichte der Polfäden zwischen den zueinander parallelen Gewirkelagen, die in Produktionsrichtung damit ebenfalls konstant ist. Darüberhinaus ist die Anzahl und Struktur der sogenannten Maschenstäbchen quer zur Produktionsrichtung, die in den Gewirkelagen in Produktionsrichtung verlaufen und quer zur Produktionsrichtung miteinander verbunden sind, pro Breiteneinheit ebenfalls konstant. Insbesondere haben die beiden zueinander parallelen Gewirkelagen eine weitgehend homogene Struktur in Produktionsrichtung und quer zur Produktionsrichtung.

Die Lösung umfaßt weiterhin Zuschnitte aus einem erfindungsgemäßen Abstandsgewirke, wobei diese derart quer zur Längsrichtung der Bahnform abgetrennt sind, daß die größere Länge L der Zuschnitte der Bahnquerrichtung entspricht und die geringere Breite B der Zuschnitte der Produktionsrichtung der Bahn entspricht, so daß über der Länge L der Zuschnitte Zonen unterschiedlicher Stauchhärte gebildet sind. Hierbei kann insbesondere bei der Verwendung als Liegematte oder Matratzenauflage oder -einlage vorgesehen sein, daß über der Mattenlänge zumindest eine mittlere Zone größerer Stauchhärte vorgesehen ist und insbesondere daß über der Mattenlänge fünf Zonen unterschiedlicher Stauchhärte vorgesehen sind. Weiter kann zur Verwendung als einheitliche Sitzpolsterauflage oder -einlage, z.B. für Fahrzeugsitze, vorgesehen sein, daß zumindest eine mittlere Zone reduzierter Stauchhärte vorgesehen ist, in der ein Rückenpolsterteil gegenüber dem Sitzpolsterteil widerstandsarm abgeknickt werden kann und/oder, daß die Stauchhärte des Sitzpolsterteils größer ist als die Stauchhärte des Rückenpolsterteils.

Schließlich umfaßt die Lösung Zuschnitte aus einem erfindungsgemäßen Abstandsgewirke, wobei diese derart quer zur Längsrichtung der Bahnform abgetrennt sind, daß die größere Länge L des Zuschnitts der Bahnlängsrichtung entspricht und die geringere Breite B des Zuschnitts quer zur Produktionsrichtung verläuft, so daß über der Breite B des Zuschnitts Zonen unterschiedlicher Stauchhärte gebildet sind. Hierbei kann bei Verwendung als Sitzpolsterauflage oder -einlage vorgesehen sein, daß über der Breite zumindest zwei Randzonen mit größerer Stauchhärte vorgesehen sind, die einer verstärkten seitlichen Körperführung bzw. -halterung des Benutzers eines Fahrzeugsitzes oder dergleichen dienen.

Die Erfindung schließt insbesondere aufgebaute Matratzen mit einem Schaumstoffunterbau ein und Polsterauflagen mit einem Schaumstoffunterbau ein, die als oberste Schicht oder als Zwischenschicht Zuschnitte aus erfindungsgemäßem Abstandsgewirke umfassen.

Bevorzugte Ausführungsbeispiele für Erzeugnisse und Verfahrensführungen sind in den Zeichnungen dargestellt und werden nachstehend beschrieben.
- Figur 1: zeigt einen Ausschnitt von Abstandsgewirken nach dem Stand der Technik in 3D-Darstellung
a) in sogenannter Überkreuz-Legung
b) in sogenannter Überkreuz- und Parallel-Legung;
- Figur 2: zeigt einen Ausschnitt von erfindungsgemäßen Abstandsgewirken n 3D-Darstellung
a) in sogenannter Überkreuz-Legung
b) in sogenannter Überkreuz- und Parallel-Legung;
- Figur 3: zeigt den Herstellprozeß von erfindungsgemäßem Abstandsgewirke in Bahnform und daraus hergestellten erfindungsgemäßen Zuschnitten in einer ersten Ausführungsform;
- Figur 4: zeigt eine unter Verwendung von erfindungsgemäßem Abstandsgewirke nach Figur 3 hergestellte Matratze;
- Figur 5: zeigt den Herstellprozeß von erfindungsgemäßem Abstandsgewirke in Bahnform und daraus hergestellten erfindungsgemäßen Zuschnitten in einer zweiten Ausführungsform;
- Figur 6: zeigt eine unter Verwendung von erfindungsgemäßem Abstandsgewirke nach Figur 5 hergestellte Sitzpolsterauflage;
- Figur 7: zeigt den Herstellprozeß von erfindungsgemäßem Abstandsgewirke in Bahnform und daraus hergestellten erfindungsgemäßen Zuschnitten in einer dritten Ausführungsform;
- Figur 8: zeigt eine unter Verwendung von erfindungsgemäßem Abstandsgewirke nach Figur 7 hergestellte Sitzpolsterauflage;

In Figur 1 ist jeweils ein Ausschnitt von textilem Abstandsgewirke 11 der gattungsgemäßen Art gezeigt, das aus zwei ebenen zueinander mit Abstand parallelen Gewirkelagen 12, 13 sowie zwischen diesen verlaufenden und mit diesen verwirkten Abstandsfäden 14 besteht. Mit einem Pfeil 15 ist jeweils die Herstellrichtung angezeigt. Die Gewirkelagen 12, 13 bestehen regelmäßig aus Multifilamenten, während die Abstandsfäden 14 in der Regel aus Monofilamenten bestehen.

In der Ausführung a) sind die Abstandsfäden in Überkreuz-Legung verarbeitet, d.h. in Produktionsrichtung betrachtet bilden die Abstandsfäden 14₁ zu den Gewirkelagen 12, 13 von 90° abweichende Winkel, wobei sie sich symmetrisch kreuzen.

In der Ausführung b) sind die Abstandsfäden 14 in kombinierter Überkreuz-Legung und Parallel-Legung verarbeitet, d.h. zu den zuvor bereits genannten Abstandsfäden 14₁ sind solche Abstandsfäden 14₂ verarbeitet, die mit den Gewirkelagen 12, 13 jeweils rechte Winkel bilden.

In den hier gezeigten Ausführungsbeispielen ist über der gesamten Breite in Herstellrichtung die Anzahl der Abstandsfäden und soweit darstellbar die Dicke und Qualität der Abstandsfäden gleich. Hieraus ergibt sich eine über der gesamten Breite konstante Stauchhärte des Fertigproduktes Abstandsgewirke. Von dieser Ausgestaltung wird bei den erfindungsgemäßen Erzeugnissen, die nachstehend beschrieben werden, abgewichen.

Dagegen ist die an der vorderen Seitenkante (rechts) erkennbare Maschendichte der Abstandsfäden 14 in Produktionsrichtung konstant, wie an dem gleichmäßigen Abstand der bogenförmig zwischen den Gewirkelagen 12, 13 verlaufenden Maschen zu erkennen ist. Weiterhin ist durch eine gleichmäßige Kreuzschraffur der oberen Gewirkelage 12 dargestellt, daß die Maschenstäbchen 16, von denen eines verdickt gezeichnet hervorgehoben ist, über der Bahnbreite in gleicher Dichte angeordnet sind und in Produktionsrichtung gleichmäßige Struktur haben. Die Gewirkelagen 12, 13 sind damit weitgehend homogen hergestellt.

In Figur 2 ist jeweils ein Ausschnitt von textilem Abstandsgewirke 11 der erfindungsgemäßen Art gezeigt, das aus zwei ebenen zueinander mit Abstand parallelen Gewirkelagen 12, 13 sowie zwischen diesen verlaufenden und mit diesen verwirkten Abstandsfäden 14 besteht. Mit einem Pfeil 15 ist jeweils die Herstellrichtung angezeigt. Die Gewirkelagen 12, 13 bestehen regelmäßig aus Multifilamenten, während die Abstandsfäden 14 in der Regel aus Monofilamenten bestehen.

In der Ausführung a) sind die Abstandsfäden in Überkreuz-Legung verarbeitet, d.h. in Produktionsrichtung betrachtet bilden die Abstandsfäden 14₁ zu den Gewirkelagen 12, 13 von 90° abweichende Winkel, wobei sie sich symmetrisch kreuzen.

In der Ausführung b) sind die Abstandsfäden 14 in kombinierter Überkreuz-Legung und Parallel-Legung verarbeitet, d.h. zu den zuvor bereits genannten Abstandsfäden 14₁ sind solche Abstandsfäden 14₂ verarbeitet, die mit den Gewirkelagen 12, 13 jeweils rechte Winkel bilden.

In den hier gezeigten Ausführungen ist die Legungsart der Abstandsfäden und soweit darstellbar die Dicke und Qualität der Abstandsfäden über der Breite gleich, jedoch jeweils die Anzahl der Abstandsfäden pro Breiteneinheit bzw. die Dichte der Abstandsfäden über der Breite variabel, nämlich an den Rändern höher als im mittleren Bereich. Damit ist die Stauchhärte des fertigen Produkts in den seitlichen Randbereichen größer als im mittleren Bereich.

Dagegen ist die an der vorderen Seitenkante (rechts) erkennbare Maschendichte der Abstandsfäden 14 in Produktionsrichtung konstant, wie an dem gleichmäßigen Abstand der bogenförmig zwischen den Gewirkelagen 12, 13 verlaufenden Maschen zu erkennen ist. Weiterhin ist durch eine gleichmäßige Kreuzschraffur der oberen Gewirkelage 12 dargestellt, daß die Maschenstäbchen 16, von denen eines verdickt gezeichnet hervorgehoben ist, über der Bahnbreite in gleicher Dichte angeordnet sind und in Produktionsrichtung gleichmäßige Struktur haben. Die Gewirkelagen 12, 13 sind damit weitgehend homogen hergestellt. Die erfindungsgemäße Variation der Stauchhärte beruht damit ausschließlich auf der Variation der Dichte der Abstandsfäden über der Breite des erfindungsgemäßen Abstandsgewirkes.

In Figur 3 ist eine Bahn eines Abstandsgewirkes 21 in senkrechter Draufsicht auf die obere Gewirkelage 22 gezeigt, wobei in einem Ausbruch die untere Gewirkelage 23 und Abstandsfäden 24 angedeutet sind. Die Produktionsrichtung ist durch einen Pfeil 25 angedeutet. Die Bahn 21 hat somit große Länge im Verhältnis zur Breite. Innerhalb der Breite sind durch parallele gestrichelte Linien verschiedene Zonen 26, 27, 28, 29, 30 angezeigt, die untereinander verschiedene Stauchhärte haben, wobei einzelne nicht unmittelbar benachbarte Zonen untereinander gleiche Stauchhärte haben können. Innerhalb der Gewirkebahn sind dabei zumindest zwei verschiedene Stauchhärten verwirklicht. Von der laufend produzierten Gewirkebahn 21 werden durch quer geführte Schnitte einzelne Matten 31₁, 31₂, 31₃ als Liegematten oder Matratzenauflagen abgetrennt, bei denen die vorherige Bahnbreite die Mattenlänge und die Abstände zwischen den Trennstellen die Mattenbreite B bilden. Hiermit ergeben sich nunmehr entlang der Länge L der Matten 31 Zonen 36, 37, 38, 39, 40 jeweils unterschiedlicher Stauchhärte, wobei die Stauchhärte jeweils über der Mattenbreite B konstant ist. Die unterschiedlichen Stauchhärten der Zonen 26 bis 30 bzw. 36 bis 40 kann durch Variation der Anzahl und/oder der Eigenschaften der Abstandsfäden erreicht werden, wobei nach einer ersten Ausführungsform die Fadenanzahl pro Breiteneinheit der Textilbahn 21 zwischen den einzelnen Zonen variiert werden und nach einer zweiten Ausführungsform die Fadendicken bzw. Fadenqualitäten zwischen den einzelnen Zonen variiert werden. Die einzelnen Matten 31 werden im wesentlichen ohne Verschnitt von der Gewirkebahn 21 abgetrennt. Die Trennvorgänge werden durch mechanisches Stanzen mit entsprechenden Stanzmessern bewerkstelligt, wobei die Schneidkanten anschließend thermisch fixiert werden.

In Figur 4 ist eine erfindungsgemäße Matratze 51 gezeigt, die eine Auflage aus einer Matte 31 gemäß Figur 2 hat, die mit einem Unterbau 52 aus Schaumstoff verklebt ist. Die Matratze hat im Bereich der Auflage 31 fünf Härtezonen 36, 37, 38, 39, 40 unterschiedlicher Stauchhärte, wobei für Kopf- und Fußbereiche (36, 40) eine mittlere Stauchhärte gewählt wird, für die Übergangsbereiche (37, 39) eine geringe weiche Stauchhärte gewählt wird und der Zentralbereich (38) mit einer hohen Stauchhärte ausgelegt wird. Eine Reduzierung der Anzahl der unterschiedlichen Bereiche auf nur vier oder nur drei Bereiche ist möglich.

In Figur 5 ist eine Bahn eines Abstandsgewirkes 21' in senkrechter Draufsicht auf die obere Gewirkelage 22' gezeigt, wobei in einem Ausbruch die untere Gewirkelage 23' und Abstandsfäden 24' angedeutet sind. Die Produktionsrichtung ist durch einen Pfeil 25 angedeutet. Die Bahn 21' hat somit große Länge im Verhältnis zur Breite. Innerhalb der Breite sind durch parallele gestrichelte Linien verschiedene Zonen 26', 28', 30' angezeigt, die untereinander verschiedene Stauchhärte haben, wobei einzelne nicht unmittelbar benachbarte Zonen 26', 30' untereinander gleiche Stauchhärte haben können. Innerhalb der Gewirkebahn sind dabei zumindest zwei verschiedene Stauchhärten verwirklicht. Von der laufend produzierten Gewirkebahn 21' werden durch Formstanzvorgänge einzelne Sitzpolsterauflagen 41₁', 41₂', 41₃' ausgestanzt, wobei der Verschnittanteil hier nicht dargestellt ist. Die vorherige Bahnbreite bildet nunmehr die Länge L und die Abstände zwischen den Trennstellen die Breite B der Polsterauflagen. Hiermit ergeben sich nunmehr entlang der Länge L der Sitzpolsterauflagen 41' Zonen 46', 48', 50' jeweils unterschiedlicher Stauchhärte, wobei die Stauchhärte jeweils über der Breite B konstant ist. Die unterschiedlichen Stauchhärten der Zonen 26', 28', 30' bzw. 46', 48', 50' kann durch Variation der Anzahl und/oder der Eigenschaften der Abstandsfäden erreicht werden, wie im Zusammenhang mit Figur 2 bereits erläutert. Die einzelnen Sitzpolsterauflagen 41' werden mit geringstmöglichem Verschnitt von der Gewirkebahn 21 abgetrennt. Die Trennvorgänge werden durch mechanisches Stanzen mit entsprechenden Stanzmessern bewerkstelligt, wobei die Schneidkanten anschließend thermisch fixiert werden.

In Figur 6 ist eine erfindungsgemäße Sitzpolstereinheit 61' gezeigt, die eine Auflage 41' gemäß Figur 5 hat und mit zwei Unterpolstern 62, 63 aus Schaumstoff verklebt ist. Die Sitzpolsterauflage 41' hat drei Härtezonen 46', 48', 50' unterschiedlicher Stauchhärte, wobei für den Rückenbereich 64' eine geringere Stauchhärte vorgesehen ist, als für den Sitzbereich 65'. Der Abknickbereich 66' hat die geringste Stauchhärte, wobei gegebenenfalls die Anzahl der Abstandsfäden in diesem Bereich auf Null reduziert ist.

In Figur 7 ist eine Bahn eines Abstandsgewirkes 21" in senkrechter Draufsicht auf die obere Gewirkelage 22" gezeigt, wobei in einem Ausbruch die untere Gewirkelage 23" und Abstandsfäden 24" angedeutet sind. Die Produktionsrichtung ist durch einen Pfeil 25 angedeutet. Die Bahn 21" hat somit große Länge im Verhältnis zur Breite. Innerhalb der Breite sind durch parallele gestrichelte Linien verschiedene Zonen 26", 28", 30" angezeigt, die untereinander verschiedene Stauchhärte haben, wobei einzelne nicht unmittelbar benachbarte Zonen 26", 30" untereinander gleiche Stauchhärte haben können. Innerhalb der Gewirkebahn sind dabei zumindest zwei verschiedene Stauchhärten verwirklicht. Von der laufend produzierten Gewirkebahn 21" werden durch Formstanzvorgänge einzelne Sitzpolsterauflagen 41₁", 41₂" ausgestanzt, wobei der Verschnittanteil hier nicht dargestellt ist. Die vorherige Bahnbreite bildet hierbei die Breite B und die Abstände zwischen den Trennstellen die Länge L der Polsterauflagen. Hiermit ergeben sich nunmehr über der Breite B der Sitzpolsterauflagen 41" Zonen 46", 48", 50" jeweils unterschiedlicher Stauchhärte, wobei die Stauchhärte jeweils über der Länge L konstant ist. Die unterschiedlichen Stauchhärten der Zonen 26", 28", 30" bzw. 46", 48", 50" kann durch Variation der Anzahl und/oder der Eigenschaften der Abstandsfäden erreicht werden, wie im Zusammenhang mit Figur 2 bereits erläutert. Die einzelnen Sitzpolsterauflagen 41" werden mit geringstmöglichem Verschnitt von der Gewirkebahn 21 abgetrennt. Die Trennvorgänge werden durch mechanisches Stanzen mit entsprechenden Stanzmessern bewerkstelligt, wobei die Schneidkanten anschließend thermisch fixiert werden.

In Figur 8 ist eine erfindungsgemäße Sitzpolstereinheit 61" gezeigt, die vollständig aus einer Sitzpolstereinlage 41" gemäß Figur 7 besteht und in einen Sitzaufbau eingearbeitet werden kann. Die Sitzpolstereinlage 41" hat drei Härtezonen 46, 48, 50 unterschiedlicher Stauchhärte, wobei für den Randbereich 46, 50 eine höhere Stauchhärte vorgesehen ist, als für den Mittelbereich 48. Der Abknickbereich 66 unterscheidet sich im Aufbau nicht vom Rückenbereich 64 und vom Sitzbereich 65, die untereinander ebenfalls gleich aufgebaut sind.

Abwandlungen der hiermit beschriebenen Verfahrensarten und Ausführungsbeispiele stehen dem Fachmann anheim. Insbesondere können die Trennvorgänge durch jegliche mechanische oder thermische Verfahren ausgeübt werden.

## Patentansprüche

1. Textiles Abstandsgewirke, bestehend aus zwei ebenen zueinander parallelen Gewirkelagen (22, 23) und zwischen diesen verlaufenden Abstandsfäden (24), in Bahnform (21), wobei in Bahnlängsrichtung (25) zumindest zwei nebeneinanderliegende Zonen (26, 27, 28, 29, 30) unterschiedlicher Stauchhärte ausgebildet sind, wobei die Zonen (26, 27, 28, 29, 30) unterschiedlicher Stauchhärte bei untereinander gleicher Legungsart der Gewirkelagen (22, 23) und der Abstandsfäden (24) eine unterschiedliche Anzahl von Abstandsfäden (24) pro Breiteneinheit aufweisen.

2. Textiles Abstandsgewirke, bestehend aus zwei ebenen zueinander parallelen Gewirkelagen (22, 23) und zwischen diesen verlaufenden Abstandsfäden (24), in Bahnform (21), wobei in Bahnlängsrichtung (25) zumindest zwei nebeneinanderliegende Zonen (26, 27, 28, 29, 30) unterschiedlicher Stauchhärte ausgebildet sind, wobei die Zonen (26, 27, 28, 29, 30) unterschiedlicher Stauchhärte jeweils Abstandsfäden (24) von unterschiedlicher Fadenstärke oder Fadenhärte aufweisen.

3. Abstandsgewirke nach einem der Ansprüche 1 oder 2,
**dadurch gekennzeichnet,**
**daß** in den Gewirkelagen die Maschendichte in Produktionsrichtung, d.h. die Maschenreihenzahl pro Längeneinheit konstant ist.

4. Abstandsgewirke nach einem der Ansprüche 1 bis 3,
**dadurch gekennzeichnet,**
**daß** in den Gewirkelagen (22, 23) die Maschendichte quer zur Produktionsrichtung, d.h. die Maschenstäbchenzahl pro Breiteneinheit, konstant ist.

5. Abstandsgewirke nach einem der Ansprüche 1 bis 4,
**dadurch gekennzeichnet,**
**daß** bei der Herstellung über der Breite veränderlich eine oder mehrere Abstandsfäden (24) mit jeweils einer Lochnadel geführt worden sind und/oder Lochnadeln frei geblieben sind.

6. Abstandsgewirke nach einem der Ansprüche 1 bis 5,
**dadurch gekennzeichnet,**
**daß** die Gewirkelagen (22, 23) aus Multifilamenten gewirkt sind, insbesondere mit einer konstanten Anzahl von Multifilamenten pro Breiteneinheit.

7. Abstandsgewirke nach einem der Ansprüche 1 bis 6,
**dadurch gekennzeichnet,**
**daß** die Abstandsfäden (24) Monofilamente sind.

8. Abstandsgewirke nach einem der Ansprüche 1 bis 7,
**dadurch gekennzeichnet,**
**daß** die Abstandsfäden (24) in Produktionsrichtung betrachtet in Überkreuz-Legung sich unter gleichen Winkeln kreuzend zwischen den zueinander parallelen Gewirkelagen (22, 23) verlaufen.

9. Abstandsgewirke nach einem der Ansprüche 1 bis 8,
**dadurch gekennzeichnet,**
**daß** die Abstandsfäden (24) in Produktionsrichtung betrachtet in Parallel-Legung jeweils senkrecht zu den zueinander parallelen Gewirkelagen (22, 23) verlaufen.

10. Zuschnitt aus einem Abstandsgewirke nach einem der Ansprüche 1 bis 9, insbesondere als Liegematte, Matratzenauflage oder Matratzeneinlage, Polsterauflage oder Polstereinlage,
**dadurch gekennzeichnet,**
**daß** dieser Zuschnitt (31; 41') derart zur Längsrichtung der Bahnform (21) abgetrennt ist, daß die größere Länge L des Zuschnitts (31; 41') der Bahnquerrichtung entspricht und die geringere Breite B des Zuschnitts (31; 41') der Produktionsrichtung entspricht, so daß über der Länge L des Zuschnitts Zonen (36, 37, 38, 39, 40; 46', 48', 50') unterschiedlicher Stauchhärte gebildet sind.

11. Zuschnitt aus einem Abstandsgewirke nach einem der Ansprüche 1 bis 9, insbesondere als Liegematte, Matratzenauflage oder Matratzeneinlage, Polsterauflage oder Polstereinlage,
**dadurch gekennzeichnet,**
**daß** dieser Zuschnitt (41") derart zur Längsrichtung der Bahnform (21) abgetrennt ist, daß die größere Länge L des Zuschnitts (41 ") der Bahnlängsrichtung entspricht und die geringere Breite B des Zuschnitts (41") quer zur Produktionsrichtung verläuft, so daß über der Breite B des Zuschnitts Zonen (46", 48", 50") unterschiedlicher Stauchhärte gebildet sind.

12. Zuschnitt, insbesondere als Liegematte oder als Matratzenauflage oder Matratzeneinlage, nach Anspruch 10,
**dadurch gekennzeichnet,**
**daß** in Richtung der Länge L zumindest eine mittlere Zone (38) mit höchster Stauchhärte vorgesehen ist.

13. Zuschnitt, insbesondere als Liegematte oder als Matratzenauflage oder Matratzeneinlage, nach Anspruch 10,
**dadurch gekennzeichnet,**
**daß** über der Länge L fünf Zonen (36, 37, 38, 39, 40) unterschiedlicher Stauchhärte ausgebildet sind, wobei die Endzonen (36, 40) mittlere Stauchhärte und Zwischenzonen (37, 39) geringere weiche Stauchhärte aufweisen.

14. Zuschnitt, insbesondere als Sitzpolsterauflage oder als Sitzpolstereinlage, nach Anspruch 10,
**dadurch gekennzeichnet,**
**daß** in Richtung der Länge L zumindest eine mittlere Zone (48') geringerer Stauchhärte vorgesehen sind.

15. Zuschnitt, insbesondere als Sitzpolsterauflage oder Sitzpolstereinlage, nach Anspruch 10,
**dadurch gekennzeichnet,**
**daß** über der Länge L eine Rückenpolsterzone (46') mittlerer Stauchhärte und eine Sitzflächenauflagezone (50') höherer Stauchhärte vorgesehen ist.

16. Zuschnitt, insbesondere als Sitzpolsterauflage oder Sitzpolstereinlage, nach Anspruch 11,
**dadurch gekennzeichnet,**
**daß** über der Breite zumindest zwei Randzonen (46", 50") mit erhöhter Stauchhärte vorgesehen sind.
